# EUROPÄISCHE PATENTSCHRIFT

(11) **EP 0 015 894 B1**
(45) Veröffentlichungstag und Bekanntmachung des Hinweises auf die Patenterteilung: **09.03.1983**
(21) Anmeldenummer: 80890027.8
(22) Anmeldetag: 03.03.1980
(51) Int. Cl.: B05D 7/22

(54) **Verfahren zur Innenbeschichtung von Rohren mit Kunststoff, sowie Vorrichtung zur Durchführung dieses Verfahrens**
Process for coating the inside of pipes with plastics material and apparatus for carrying out said process
Procédé pour le revêtement intérieur de tubes à l'aide de matériaux plastiques ainsi que dispositif pour la mise en oeuvre dudit procédé

(30) Priorität: 06.03.1979 AT 1697/79
(43) Veröffentlichungstag der Anmeldung: 17.09.1980
(73) Patentinhaber: VOEST-ALPINE Aktiengesellschaft, A-1011 Wien (AT)
(72) Erfinder: Hans, Walter, A-8652 Kindberg/Aumühl (AT); Hirn, Karl, A-8670 Krieglach (AT); Kohlbacher, Heinz, A-8650 Kindberg (AT)
(74) Vertreter: Kretschmer, Adolf

## Beschreibung

Die Erfindung bezieht sich auf ein Verfahren zur Innenbeschichtung von Rohren mit Kunststoff, wobei in das gegebenenfalls um seine Achse rotierende Rohr Kunststoffpulver unter Vermittlung eines Trägergases eingesaugt wird und das Kunststoffpulver an die erhitzte Rohrwand angefrittet wird, worauf die nicht angefrittete Pulvermenge wieder abgesaugt und das Trägergas nach Durchströmen des zu beschichtenden Rohres vom Kunststoffpulver durch Abfiltern getrennt wird und gegebenenfalls die angefrittete Kunststoffschicht durch weiteres Erwärmen geglättet wird und wobei gegebenenfalls vor Einbringen des Kunststoffpulvers ein Haftvermittler in das Rohr eingebracht wird, sowie auf eine Vorrichtung zur Durchführung dieses Verfahrens.

Für den Transport von Flüssigkeiten und Gasen werden heute in vielen Bereichen Metallrohre, insbesondere Stahlrohre, verwendet. Die Medien sind oft aggressiv und es können dadurch Korrosionen auftreten, wobei die Rohrleitungen zerstört werden.

Bei Rohren, die für solche Zwecke verwendet werden, ist es daher oft notwendig, vor allem die Innenfläche der Rohre mit einem Korrosionsschutz zu versehen, der gegen den zu transportierenden Stoff beständig ist.

Ein Verfahren der eingangs genannten Art ist aus der US-A-3 974 306 bekannt geworden. Bei diesem Verfahren wird das Trägergas nach dem Durchströmen des Rohres vom Kunststoffpulver durch Abfiltern getrennt, um die Pumpe vor Verunreinigungen zu bewahren. Bei dem bekannten Verfahren ist die erzielbare Beschichtungsstärke ausschließlich durch die Strömungsgeschwindigkeit des mit dem Pulver beladenen Trägergases bestimmt. Die Beschichtungsstärke läßt sich damit nur in relativ engen Grenzen variieren. Die Erzielung gleichmäßiger Schichtstärken über die Gesamtlänge des Rohres wird durch notwendigerweise auftretende Turbulenzen in der Strömung des mit Kunststoff beladenen Trägergases beeinträchtigt.

Bei einem weiteren bekannten Verfahren dieser Art wird die Sauggeschwindigkeit am Ende der Anfüllung des Rohres mit Kunststoffpulver verlangsamt bzw. gestoppt. Dieses Verfahren erfordert daher eine komplizierte Regelung und ist nur mit Schwierigkeiten durchführbar. Bei diesem bekannten Verfahren wird ein in einem Wirbelbett aufgewirbeltes Pulver eingesetzt und ohne gleichzeitige Maßnahmen, mit welchen die Rotationsgeschwindigkeit des heißen Rohres verändert wird, erscheint bei diesem bekannten Verfahren ein Überzug mit gleichmäßigen Schichtstärken schwer erzielbar. Es ist weiters bekannt, Kunststoffpulver in stehende Rohre einzufüllen. Derartige Pulverschüttmethoden haben den Nachteil, daß das Hantieren mit den heißen mit Kunststoffpulver gefüllten Rohren umständlich ist, und darüberhinaus in Abhängigkeit von der Einfüllzeit die auf die Innenwand erzeugten Schichten sehr starken Schwankungen unterworfen sind. Die Schichtstärke nimmt bei diesen Verfahren üblicherweise vom unteren Ende zum oberen Ende des Rohres linear ab. Für Rohre mit relativ großem Innendurchmesser war es ohne weiteres möglich, den aufzubringenden Kunststoff durch in das Rohr eingeführte Sprüharme über die Innenoberfläche des Rohres zu verteilen. Derartige Verfahren sind aber für Rohre mit vergleichsweise geringem Durchmesser unbrauchbar.

Es ist weiters bereits bekannt, Kunststoffpulver in einer Menge von etwa 1 kg/m³ einem Luftstrom zuzufügen und das Anfritten des Kunststoffpulvers an der Innenfläche eines von diesem Luftstrom durchströmten Rohres durch eine Induktionsspule zu bewirken. Durch eine weitere Erhitzung durch Induktionsspulen wird der Kunststoff dann geglättet.

Die Erfindung zielt nun darauf ab, ein Verfahren und eine Vorrichtung zur Innenbeschichtung von Rohren mit Kunststoff zu schaffen, mit welchem gleichmäßige Schichtstärken über die gesamte Länge des Rohres in einfacher Weise erzielbar sind. Das erfindungsgemäße Verfahren besteht zur Lösung dieser Aufgabe im wesentlichen darin, daß das Kunststoffpulver im Rohr während der für das Anfritten erforderlichen Zeit zurückgehalten wird, wobei die Kunststoffpulversäule durch ein Filter zum Stillstand gebracht wird. Dadurch, daß das Kunststoffpulver an dem unmittelbar an das Rohr anschließenden Filter abgetrennt wird, wird ein Rückstau des Pulvers erzielt, wobei die Pulversäule am Filter zum Stillstand kommt. Das durch den Filter zurückgestaute Kunststoffpulver füllt das erwärmte Rohr und frittet teilweise an die Rohrwand an. Es ist auf diese Weise möglich, die Zeitspanne für das Anfritten des Pulvers entsprechend den Erfordernissen zu beeinflussen, wobei die Verfahrensweise besonders einfach ist. Das Ansaugen des Pulvers kann mit gewöhnlichen gasfördernden Pumpen vorgenommen werden und die Füllung des Rohres mit dem Kunststoffpulver tritt automatisch nach einer gewissen Zeit, ohne daß hiefür besondere Maßnahmen ergriffen werden müssen, ein. Gleichzeitig wird eine Belastung der gasfördernden Pumpe mit heißen Kunststoffteilchen vermieden. Insgesamt ergibt sich durch die Verwendung eines Filters als Abschluß der Kunststoffsäule im Rohr eine besonders einfache Verfahrensweise, bei der jede Manipulation am heißen Rohr entbehrlich ist, und es ergibt sich daher für jeden Teilbereich der Innenwandung des Rohres eine etwa gleiche Zeitdauer für das Anfritten, so daß eine homogene und gleichmäßige Schichtstärke der Kunststoffbeschichtung erzielbar wird. Als Kunststoffpulver kommen im Rahmen der vorliegenden Erfindung eine Reihe von nahezu allen thermoplastischen Kunststoffen, vorzugsweise Polyvinylchlorid, Polyvinylazetat, bzw. die Copolymere dieser Polyvinylverbindungen, Polyolefine, beispielsweise Polyäthylen, Polypropylen, und Polyamiden, und Polyamide in Frage.

In vorteilhafter Weise kann beim erfindungsgemäßen Verfahren das Kunststoffpulver in durch das Trägergas fluidisierter Form in das Rohr eingesaugt werden. Kunststoffpulver in fluidisierter Form verhält sich wie eine Flüssigkeit und läßt sich in einfacher Weise und ohne Schwietigkeiten ansaugen und in einen Vorratsbehälter wieder absaugen. Hiebei kann das erfindungsgemäße Verfahren so durchgeführt werden, daß das Trägergas durch den Filter hindurch im Kreislauf geführt wird und die Saugrichtung zum Zwecke des Absaugens des nicht angefritteten Kunststoffes umgekehrt wird, wodurch eine besonders wirtschaftliche Arbeitsweise erzielt und die Belastung der Umwelt mit Schadstoffen so gering wie möglich gehalten wird.

Die erfindungsgemäße Vorrichtung zur Durchführung dieses Verfahrens weist einen dicht an einem Vorratsbehälter für Kunststoffpulver über eine Leitung verbundenen Anschluß für das zu beschichtende Rohr und einen weiteren Anschluß für das andere Ende des zu beschichtenden Rohres auf, wobei der weitere Anschluß für das zu beschichtende Rohr über ein Filter mit der Saugseite einer gasfördernden Pumpe in Verbindung steht. Zur einfachen Durchführung des eingangs genannten Verfahrens ist die Vorrichtung erfindungsgemäß dadurch gekennzeichnet, daß zwischen dem weiteren Anschluß für das Rohr und dem Filter ein Wegventil angeordnet ist, welches in einer Stellung den Anschluß für das Rohr mit dem Filter und in einer weiteren Stellung mit der Rückführungsleitung zum Rückführen des nichtangefritteten, überschüssigen Pulvers in Verbindung setzt, und daß der Filter unmittelbar über eine kurze Saugleitung über das Wegventil mit dem weiteren Anschluß des Rohres verbunden ist. Das Filter verhindert hiebei eine Verunreinigung der gasfördernden Pumpe und stellt aufgrund seiner Anordnung unmittelbar am weiteren Anschluß für das Ende des Rohres die Füllung des Rohres mit vom Trägergas getrenntem Kunststoff sicher. Vorzugsweise ist hiebei in die Saugleitung zwischen Filter und Pumpe ein evakuierbarer Behälter eingeschaltet. Der evakuierbare Behälter soll hiebei vorzugsweise ein Volumen aufweisen, welches größer ist als das Volumen des mit Kunststoff zu füllenden Rohres. Durch die Pumpe kann nun dieser Behälter evakuiert werden. Durch Öffnung eines zwischen dem Rohr und einem Vorratsbehälter für den Kunststoff angeordneten Wegeventils wird das Kunststoffpulver mit dem Trägergas in das Rohr gesaugt, wobei sich das Kunststoffpulver in fluidisierter Form befinden kann, in welcher es sich wie eine Flüssigkeit verhält. Das Trägergas wird nun durch den Filter hindurchgeführt und kann über den evakuierten Behälter und die Pumpe in die Atmosphäre abgeführt werden, wobei das Kunststoffpulver durch den Filter im Rohr zurückgehalten wird. Als Trägergas kommen Luft, vorzugsweise aber auch Gase, wie Stickstoff, Kohlendioxyd und andere inerte Gase in Frage, die einen oxydativen Abbau des verwendeten Kunststoffes bei erhöhter Temperatur weitgehend verhindern. Das durch den Filter zurückgestaute Kunststoffpulver füllt das erwärmte Rohr und frittet teilweise an die Rohrwand an. Das Absaugen des nicht angefritteten Teiles des Pulvers kann durch Umschalten eines Wegeventiles erfolgen, wobei ein gleichfalls unter Unterdruck stehendes Pulversammelgefäß, welchem kein Filter vorgeschaltet ist, vorgesehen sein kann.

Dieses weitere Wegeventil ist zweckmäßig zwischen dem Filter und dem Anschluß für das Rohr angeordnet und setzt in einer Stellung den Anschluß für das Rohr mit dem Filter und in einer weiteren Stellung mit der Rückführungsleitung in Verbindung. In der ersten Stellung wird somit das Kunststoffpulver im Rqhr bis zum Filter gesaugt. Durch einfaches Umstellen des Wegeventiles kann ein Absaugen des überschüssigen Kunststoffpulvers in das Pulversammelgefäß und damit ein Rückführen dieses Kunststoffpulvers erzielt werden.

In einfacher Weise kann auch die Saugseite der gasfördernden Pumpe über ein Wegeventil wahlweise mit dem Filter oder unter Zwischenschaltung eines weiteren Filters mit dem Pulversammelgefäß in Verbindung gesetzt werden. Auf diese Weise kann das Pulversammelgefäß evakuiert werden und ein rasches Absaugen des überschüssigen Pulvers erzielt werden. Der weitere Filter, welcher zwischen Saugseite der Pumpe und dem Pulversammelgefäß angeordnet ist, verhindert hier gleichfalls ein Eintreten von Kunststoffpulver in die Pumpe. Während des Absaugens des überschüssigen Kunststoffpulvers aus dem Rohr wird zweckmäßig das zwischen dem Vorratsbehälter und dem Anschluß für das Rohr vorgesehene Wegeventil in eine Stellung gebracht, in welcher die Eingangsseite des Rohres mit der Atmosphäre in Verbindung steht, sodaß beim Absaugen des überschüssigen Kunststoffes kein weiterer Kunststoff aus dem Vorratsbehälter nachgesaugt wird.

Vorzugsweise ist hiebei der Vorratsbehälter für das Kunststoffpulver dicht abscließbar, wobei eine Rückführungsleitung über einen Kühler in diesen Vorratsbehälter mündet. Über diese Rückführungsleitung wird das nicht angefrittete Kunststoffpulver wieder zum Vorratsbehälter zurückgeführt, wobei die vom Kunststoffpulver aufgenomene Wärme vom Kühler wieder abgeführt werden kann. Als Fördereinrichtung für das überschüssige Pulver aus dem Rohr kommt in einfacher Weise eine Schneckenpumpe in Betracht.

Die Erfindung wird nachfolgend anhand eines in der Zeichnung dargestellten Ausführungsbeispieles näher erläutert.

In der Zeichnung ist mit 1 der Vorratsbehälter für das Kunststoffpulver bezeichnet. Von diesem Vorratsbehälter 1 ausgehend ist eine Ver-* bindungsleitung 3 über einen Hahn 2 an das Rohr 4 angeschlossen. Das Rohr 4 befindet sich in einem nicht dargestellten Wärmeofen und wird auf eine Temperatur, welche für das Anfritten des jeweiligen Kunststoffpulvers ausreicht, gebracht. Das Rohr 4 wird üblicherweise, bevor es in die Halterungen 5 eingesetzt wird und mit dem Vorratsbehälter für den Kunststoff verbunden wird, durch eine Einrichtung zum Aufbringen eines Haftvermittlers geführt, welche nicht dargestellt ist. Ein zunächst beispielsweise durch Sandstrahlen, Blankglühen, Beizen od. dgl. gereinigtes Rohr wird in dieser Haftvermittlerstation mit Haftgrund innen besprüht. Die im Haftgrund enthaltenen flüchtigen Anteile werden in bekannter Weise mit Preßluft abgelüftet und die Rohre werden hierauf auf eine dem Haftvermittler entsprechende Einbrenntemperatur, beispielsweise auf eine Temperatur von etwa 200 bis 300 °C, gebracht. Nach Verlassen des nicht dargestellten Einbrennofens werden die Rohre auf die Sintertemperatur des aufzutragenden Kunststoffes gekühlt und auf dieser Temperatur während der Beschichtung, d. h. also während sie in den Halterungen 5 eingesetzt sind, gehalten. An das dem Vorratsbehälter 1 abgewendete Ende des Rohres 4 ist über eine kurze Leitung und einen Mehrwegehahn 6 ein Filter 7 angeschlossen. Über das Unterdruckgefäß 8 führt die Leitung über die gasfördernde Pumpe 10 ins Freie. Das Rohr 4 kann in den Halterungen 5 um seine Längsachse rotieren, wofür an sich bekannte, der Übersichtlichkeit halber in der Zeichnung nicht dargestellte Einrichtungen vorgesehen sind. Mit der gasfördernden Pumpe wird das Gefäß 8 zunächst evakuiert. Durch die Öffnung des Mehrwegehahnes 6 wird Pulver aus dem Behälter 1 in fluidisierter Form über die Leitung 3 durch den Mehrwegehahn 2 in das Rohr 4 eingesaugt. Die Pulversäule kommt am Filter 7 zum Stillstand, während das Trägergas in den Behälter 8 weiterströmt und schließlich durch die Pumpe 10 in die Atmosphäre abgeführt wird. Nach einer Zeit von 30 bis 60 sec, je nach gewünschter Schichtdicke, ist ein Teil des Kunststoffes an der Innenwand angefrittet. Das Rohr 4 kann in den Halterungen 5 um seine Längsachse rotieren. In dieser Zeit wird durch Umschalten eines weiteren Mehrweghahnes 9 und Schließen eines Ventiles 13 durch die Pumpe 10. im Pulversammelgefäß 11 ein Unterdruck erzeugt. Durch Öffnen des Hahnes 6 in Richtung Pulversammelgefäß 11, bei gleichzeitiger Öffnung des Hahnes 2 nach außen, wird das Pulver aus dem Rohr 4 abgesaugt und im Behälter 11 gesammelt. Ein Filter 12 verhindert, daß Pulver in die Pumpe eindringt und diese verschmutzt. Mit einer einfachen Pulverfördereinrichtung, z. B. einer Schneckenpumpe 15, wird das Kunststoffpulver aus dem Pulversammelgefäß 11 in den Behälter 1 zurückbefördert. In die Rückführungsleitung 16 für das Kunststoffpulver ist ein Kühler 14 eingeschaltet, welcher zwischen Pulversammelgefäß 11 und Schneckenpumpe 15 angeordnet ist.

Das Kunststoffpulver kann in der erfindungsgemäßen Vorrichtung in Dichten von etwa 700₋bis 1 000 kg/m³ eingesetzt werden.

## Patentansprüche

1. Verfahren zur Innenbeschichtung von Rohren (4) mit Kunststoff, wobei in das gegebenenfalls um seine Achse rotierende Rohr (4) Kunststoffpulver unter Vermittlung eines Trägergases eingesaugt wird und das Kunststoffpulver an die erhitzte Rohrwand angefrittet wird, worauf die nicht angefrittete Pulvermenge wieder abgesaugt und das Trägergas nach Durchströmen des zu beschichtenden Rohres vom Kunststoffpulver durch Abfiltern getrennt wird und gegebenenfalls die angefrittete Kunststoffschicht durch weiteres Erwärmen geglättet wird und wobei gegebenenfalls vor Einbringen des Kunststoffpulvers ein Haftvermittler in das Rohr (4) eingebracht wird, dadurch gekennzeichnet, daß das Kunststoffpulver im Rohr (4) während der für das Anfritten erforderlichen Zeit zurückgehalten wird, wobei die Kunststoffpulversäule durch ein Filter (7) zum Stillstand gebracht wird.

2. Vorrichtung zur Durchführung des Verfahrens nach Anspruch 1 mit einem dicht an einem Vorratsbehälter (1) für Kunststoffpulver über eine Leitung verbundenen Anschluß für das zu beschichtende Rohr und einem weiteren Anschluß (5) für das andere Ende des zu beschichtenden Rohres (4), wobei der weitere Anschluß (5) . für das zu beschichtende Rohr (4) über ein Filter (7) mit der Saugseite einer gasfördernden Pumpe (10) in Verbindung steht, dadurch gekennzeichnet, daß zwischen dem weiteren Anschluß (5) für das Rohr (4) und dem Filter (7) ein Wegventil (6) angeordnet ist, welches in einer Stellung den Anschluß (5) für das Rohr (4) mit dem Filter (7) und in einer weiteren Stellung mit der Rückführungsleitung (16) zum Rückführen des nichtangefritteten, überschüssigen Pulvers in Verbindung setzt, und daß der Filter (7) unmittelbar über eine kurze Saugleitung über das Wegventil (6) mit dem weiteren Anschluß (5) des Rohres verbunden ist.

3. Vorrichtung nach Anspruch 2, dadurch gekennzeichnet, daß in die Saugleitung zwischen Filter (7) und Pumpe (10) ein evakuierbarer Behälter (8) eingeschaltet ist.

4. Vorrichtung nach Anspruch 2 oder 3, dadurch gekennzeichnet, daß zwischen dem dem Anschluß (5) für das Rohr (4) nachgeschaltetem Wegeventil (6) und der Rückführungsleitung (16) ein Pulversammelgefäß (11) angeordnet ist.

5. Vorrichtung nach einem der Ansprüche 2 bis 4, dadurch gekennzeichnet, daß die Saugseite der gasfördernden Pumpe (10) über ein Wegeventil (9) wahlweise mit dem Filter (7) oder unter ; Zwischenschaltung eines weiteren Filters (12) mit dem Pulversammelgefäß (11) in Verbindung setzbar ist.

6. Vorrichtung nach einem der Ansprüche 2 bis 5, dadurch gekennzeichnet, daß zwischen dem Vorratsbehälter (1) und dem Anschluß (5) für das Rohr (4) ein Wegeventil (2) angeordnet ist, welches in einer Stellung den Anschluß (5) für das Rohr (4) mit dem Vorratsbehälter (1) und in einer weiteren Stellung mit der Atmosphäre in Verbindung setzt.

7. Vorrichtung nach einem der Ansprüche 2 bis 6, dadurch gekennzeichnet, daß in die Rückführungsleitung (16) zwischen dem Pulversammelgefäß (11) und dem Vorratsbehälter (1) ein Absperrventil (13) eingeschaltet ist.

8. Vorrichtung nach einem der Ansprüche 2 bis 7, dadurch gekennzeichnet, daß der Vorratsbehälter (1) für das Kunststoffpulver dicht abschließbar ist und daß die Rückführungsleitung (16) über einen Kühler (14) in diesen Vorratsbehälter (1) mündet.

9. Vorrichtung nach einem der Ansprüche 2 bis 8, dadurch gekennzeichnet, daß in die Rückführungsleitung (16) zwischen dem Vorratsbehälter (1) und dem Rohr (4) eine Schneckenpumpe (15) eingeschaltet ist.

## Claims

1. Process for internally coating tubes (4) with synthetic plastics material in which pulverulent synthetic plastics material is sucked my means of a carrier gas into the tube (4) optionally rotating around its axis and the pulverulent synthetic plastics material is sintered onto the heated wall of the tube, whereupon the amount of powder not sintered onto the tube wall is again sucked off and the carrier gas is separated by filtering from the powder after having passed the tube to be coated and the layer of synthetic plastics material sintered onto the tube is optionally smoothened by further heating, and an adhesion promotor being optionally introduced into the tube (4) prior to introducing the pulverulent synthetic plastics material, characterized in that the pulverulent synthetic plastics material is retained within the tube (4) during the time required for sintering, the column of pulverulent synthetic plastics material being brought to rest by means of a filter (7).

2. Device for performing the process according to claim 1 and comprising a connector, being tightly connected to a storage container (1) for the pulverulent synthetic plastics material via a conduit, for the tube to be coated and a further connector (5) for the other end of the tube (4) to be coated, the further connector (5) for the tube (4) to be coated being in connection via a filter (7) with the suction side of a gas-conveying pump (10), characterized in that a selector valve (6) is arranged between the further connector (5) for the tube (4) and the filter (7), said selector valve connecting in one position the connector (5) for the tube (4) with the filter (7) and in a further position with the recycling conduit (16) for recycling the eccess of powder having not been sintered onto the tube, and in that the filter (7) is via a short suction conduit and via the selector valve (6) immediately connected with the further connector (5) of the tube.

3. Device according to claim 2, characterized in that an evacuable container (8) is interconnected into the suction conduit between the filter (7) and the pump (10).

4. Device according to claim 2 or 3, characterized in that a powder collecting receptacle (11) is arranged between the connector (5), positioned downstream of the selector valve (6), for the tube (4) and the recycling conduit (16).

5. Device according to any of claims 2 to 4, characterized in that the suction side of the gas-conveying pump (10) is selectively connectable via a selector valve (9) with the filter (7) or, with interposition of a further filter (12), with the powder collecting receptacle (11).

6. Device according to any of claims 2 to 5, characterized in that a selector valve (2) is arranged between the storage container (1) and the collector (5) for the tube (4), said selector valve connecting in one position the connector (5) for the tube (4) with the storage container (1) and in a further position with the atmosphere.

7. Device according to any of claims 2 to 6, characterized in that a closure valve (13) is interpositioned into the recycling conduit (16) between the powder collecting receptable (11) and the storage container (1).

8. Device according to any of claims 2 to 7, characterized in that the storage container (1) for the pulverulent synthetic plastics material can be tightly closed and in that the recycling conduit (16) is opening via a cooler (14) into this storage container (1).

9. Device according to any of claims 2 to 8, characterized in that a screw pump (15) is interpositioned into the recycling conduit (16) between the storage container (1) and the tube (4).

## Revendications

1. Procédé pour le revêtement intérieur de tubes (4) avec une matière plastique, dans lequel une poudre de matière plastique est aspirée dans le tube (4) qui tourne éventuellement autour de son axe, à l'aide d'un gaz porteur et la poudre de matière plastique est fixée par filtrage sur la paroi chauffée du tube, après quoi la quantité de poudre non fixée par frittage est à nouveau aspirée et le gaz porteur est séparé de la poudre de matière plastique par filtration après avoir parcouru le tube à revêtir et la couche de matière plastique fixée par frittage est éventuellement lissée par un nouveau chauffage et dans lequel un adjuvant d'adhérence est introduit dans le tube (4), éventuellement avant l'introduction de la poudre de matière plastique, caractérisé en ce que la poudre de matière plastique est retenue dans le tube (4) pendant le temps nécessaire pour le frittage, la colonne de poudre de matière plastique étant immobilisée par un filtre (7).

2. Dispositif pour la mise en oeuvre du procédé suivant la revendication 1, comprenant un raccord prévu pour le tube à revêtir, relié à joint étanche à un réservoir (1) de poudre de matière plastique par l'intermédiaire d'une conduite, et un autre raccord (5) prévu pour l'autre extrémité du tube (4) à revêtir, l'autre raccord (5) prévu pour le tube (4) à revêtir étant en communication par l'intermédiaire d'un filtre (7) avec le côté aspiration d'une pompe (10) de circulation de gaz, caractérisé en ce qu'entre l'autre raccord (5) prévu pour le tube (4) et le filtre (7) est interposé un distributeur (6) qui, dans une position, met le raccord (5) prévu pour le tube (4) en liaison avec le filtre (7) et, dans une autre position, avec la conduite de retour (16) prévue pour le renvoi de la poudre excédentaire non fixée par frittage et en ce que le filtre (7) est relié directement à l'autre raccord (5) du tube par le distributeur (6) par l'intermédiaire d'une courte conduite d'aspiration.

3. Procédé suivant la revendication 2, caractérisé en ce qu'un récipient (8) dans lequel on peut faire le vide est intercalé dans la conduite d'aspiration entre le filtre (7) et la pompe (10).

4. Dispositif suivant la revendication 2 ou 3, caractérisé en ce qu'un récipient collecteur de poudre (11) est disposé entre le distributeur (6) monté en aval du raccord (5) prévu pour le tube (4) et la conduite de retour (16).

5. Dispositif suivant l'une des revendications 2 à 4, caractérisé en ce que le côté aspiration de la pompe (10) de circulation du gaz peut être en liaison, au moyen d'un distributeur (9), au choix avec le filtre (7) et avec le récipient collecteur de poudre (11), avec interposition d'un autre filtre (12).

6. Dispositif suivant l'une des revendications 2 à 5, caractérisé en ce qu'entre le réservoir (1) et le raccord (5) prévu pour le tube (4), est disposé un distributeur (2) qui, dans une position, met le raccord (5) prévu pour le tube (4) en liaison avec le réservoir (1) et, dans une autre position, avec l'atmosphère.

7. Dispositif suivant l'une des revendications 2 à 6, caractérisé en ce qu'un robinet d'arrêt (13) est intercalé dans la conduite de retour (16) entre le récipient collecteur de poudre (11) et le réservoir (1).

8. Dispositif suivant l'une des revendications 2 à 7, caractérisé en ce que le réservoir (1) prévu pour la poudre de matière plastique peut être fermé à joint étanche et en ce que la conduite de retour (16) débouche dans ce réservoir (1) par l'intermédiaire d'un refroidisseur (14).

9. Dispositif suivant l'une des revendications 2 à 8, caractérisé en ce qu'une pompe à vis (15) est intercalée dans la conduite de retour (16) entre le réservoir (1) et le tube (4).
